# EUROPÄISCHE PATENTSCHRIFT

(11) **EP 0 035 241 B1**
(45) Veröffentlichungstag und Bekanntmachung des Hinweises auf die Patenterteilung: **19.10.1983**
(21) Anmeldenummer: 81101388.7
(22) Anmeldetag: 26.02.1981
(51) Int. Cl.: C23G 1/10, C23F 1/00, C23C 5/00

(54) **Verfahren zur Aktivierung von Titanoberflächen**
Method for the activation of titanium surfaces
Procédé pour l'activation de surfaces de titane

(30) Priorität: 04.03.1980 DE 3008314
(43) Veröffentlichungstag der Anmeldung: 09.09.1981
(73) Patentinhaber: MTU MOTOREN- UND TURBINEN-UNION MÜNCHEN GMBH, D-80976 München (DE)
(72) Erfinder: Mielsch, Götz F. H.,Dipl.-Ing., D-8000 München 40 (DE); Dunker, Rolf, D-8000 München 60 (DE); Thoma, Martin, Dr.rer.nat., D-8000 München 40 (DE)

## Beschreibung

Die Erfindung bezieht sich auf ein Verfahren zur Aktivierung von Titanoberflächen für das nachfolgende Plattieren mit metallischen Überzügen.

Bisher läßt sich Titan wegen seiner ausgeprägten Passivierungsneigung nur mit sehr aufwendigen Vorbehandlungen mit einer selbst dann meist nicht ausreichenden Haftfestigkeit plattieren.

Aus der US-A-3 891456 ist es bekannt, Titanoberflächen zur Verbesserung der Haftfestigkeit einer nachfolgend aufzubringenden Beschichtung mit feinkörnigem A1₂0₃ naßzustrahlen, wobei dieser Strahlprozeß mit einem sauren fluoridhaltigem Lösungsmittel erfolgt. Mit diesem vorbekannten Verfahren läßt sich zwar eine weitgehend saubere oxidfreie Oberfläche des Titanwerkstoffs erhalten, eine ausreichende Haftfestigkeit, insbesondere für metallische Überzüge, kann dadurch jedoch noch nicht erzielt werden. Aus der DE-A-2 315 081 ist es bekannt, Titangegenstände mit einer Mischung aus Salpetersäure und Flußsäure zu behandeln, um sie dadurch gegenüber Spannungsrißkorrosion in halogenhaltiger Atmosphäre unempfindlich zu machen. Aus der DE-A-2 229 897 ist es bekannt, Titanwerkstücke in eine Lösung aus Salpetersäure und Fluorwasserstoff-Siliziumsäure einzutauchen. Dieses Ätzverfahren dient dabei dazu, eine Prüfung der Werkstückoberfläche auf feine Fehlstellen durchzuführen. Eine Verbesserung der Haftfestigkeit von Überzügen ist auch mit diesem Verfahren noch nicht erreichbar. Auch aus der DE-B-1 210 657 ist es bekannt, Titanwerkstücke mit einer Mischung aus Salpetersäure und Flußsäure zu behandeln, um damit die Oberfläche zu beizen.

Aus der GB-A-1 307 649 ist es bekannt, die Oberflächen von Titanwerkstücken mit feinkörnigem A1₂0₃ naßzustrahlen und danach mit einer Essigsäure-Flußsäure-Lösung zu aktivieren. Es hat sich gezeigt, daß mit diesem Aktivierungsbad keine ausreichenden Festigkeiten bei nachfolgender Plattierung mit metallischen Überzügen feststellbar ist, da eine Wärmebehandlung nachgeschaltet werden muß.

Aufgabe der vorliegenden Erfindung ist es deshalb, ein gattungsgemäßes Verfahren anzugeben, nach dem Titanoberflächen so vorbehandelt werden können, daß sie sowohl für das Elektroplattieren als auch für das Stromlosplattieren bleibend aktiviert sind, wobei es sich um ein Verfahren handeln soll, das sowohl, was die gesamt notwendige Verfahrensdauer als auch die Durchführung der einzelnen Verfahrensschritte anlangt, so einfach ist, daß es sich für eine Serienanwendung eignet.

Zur Lösung dieser Aufgabe wird ein Verfahren mit den Verfahrensschritten gemäß dem Kennzeichnungsteil des Patentanspruchs 1 vorgeschlagen.

Eine besonders nachhaltige Aktivierung ist dann erzielbar, wenn in der Lösung zur Aktivierung der Oberfläche die Bestandteile Antimon bzw. Arsen, Fluorid und Chrom in folgenden Molverhältnissen vorliegen:

Innerhalb dieser Grenzen könnte im Rahmen eines Ausführungsbeispiels eine sehr gute Aktivierung bei folgenden Molkonzentrationen erzielt werden:

Obwohl die Konzentration von Antimon bzw. Arsen in der Aktivierungslösung für die erzielbaren Ergebnisse weniger von Bedeutung ist, ist vorteilhafterweise die Antimon- bzw. Arsenkonzentration von 0,1 bis 2,0 Mol/I zu wählen. Weitere vorteilhafte Ausgestaltungen dieses Verfahrens sind in den Unteransprüchen 4 bis 6 angegeben.

Es zeigt sich, daß bei Anwendung dieses Verfahrens Metallschichten auf Titanoherflächen besonders haftfest abgeschieden werden können, wobei Haftfestigkeiten > 70 N/mm2 erreichbar sind. Besonders vorteilhaft bei dem erfindungsgemäßen Verfahren ist die Tatsache, daß nach Durchführung der Verfahrensschritte die Aktivierung der Titanoberfläche über mehrere Tage erhalten bleibt. Ein weiterer Vorteil des erfindungsgemäßen Verfahrens besteht darin, daß eine Wärmebehandlung zur Haftungsverbesserung nach dem Plattieren nicht mehr erforderlich ist. Vielmehr können alle Verfahrensschritte in Temperaturbereichen unter 60° C durchgeführt werden, wodurch das zum selektiven Plattieren erforderliche Abdecken mit Wachs möglich ist. Hierdurch läßt sich das selektive Plattieren ganz erheblich vereinfachen. Schließlich besteht ein weiterer Vorteil des erfindungsgemäßen Verfahrens darin, daß eine Wasserstoffaufnahme des Grundwerkstoffes ausgeschlossen ist.

## Patentansprüche

1. Verfahren zur Aktivierung von Titanoberflächen für das nachfolgende Plattieren mit metallischen Überzügen, gekennzeichnet durch folgende Verfahrensschritte:
a) Naßstrahlen der Oberfläche mit feinkörnigem A1₂0₃,
b) beizen der Oberfläche mit einer fluoridhaltigen Lösung während einer Dauer von wenigen Minuten bei Raumtemperatur,
c) aktivieren der Oberfläche mit einer Lösung aus Chromsäure, Flußsäure und Arsen- oder Antimonverbindungen bei Temperaturen von 35 bis 100°C und während einer Dauer von 15 bis 50 Minuten.

2. Verfahren nach Anspruch 1, dadurch gekennzeichnet, daß die Lösung zur Aktivierung der Oberfläche die Bestandteile Antimon bzw. Arsen, Fluorid und Chrom in folgenden Molverhältnissen aufweist.

3. Verfahren nach Anspruch 1 oder Anspruch 2, dadurch gekennzeichnet, daß die Lösung zur Aktivierung der Oberfläche eine Antimon- bzw. Arsenkonzentration von 0,1≦Sb≦2,0 Mol/I enthält.

4. Verfahren nach den Ansprüchen 1 bis 3, dadurch gekennzeichnet, daß für die Aktivierungslösung Arsen oder Antimon als Oxid-, Säure-, Fluorid- oder Fluorkomplex-Verbindung verwendet wird.

5. Verfahren nach den Ansprüchen 1 bis 4, dadurch gekennzeichnet, daß das fluoridhaltige Beizmittel eine Sälpetersäure/Flußsäurelösung ist.

6. Verfahren nach Anspruch 5, dadurch gekennzeichnet, daß die Konzentration des Beizmittels beträgt: 400 g/I HN0₃ und 5 g/I HF.

## Claims

1. Method for activating titanium surfaces for subsequent deposition of metallic coatings, characterized by the following process steps:
a) Wet blast the surface using fine-grain Al₂O₃,
b) Pickle the surface using a fluoride-containing solution at room temperature for a duration of several minutes,
c) Activate the surface using a solution of chromic acid, hydrofluoric acid and arsenic or antimony compounds at temperatures of 35° to 100°C for a duration of 15 to 50 minutes.

2. Method of Claim 1, characterized in that the solution used for activating the surface exhibits the constituents antimony or arsenic, fluoride and chromium at the following molar ratios:

3. Method of Claim 1 or Claim 2, characterized in that the solution used for activating the surface contains an antimony or arsenic concentration of 0.1≦Sb≦2.0 mol/I.

4. Method of Claims 1 to 3, characterized in that for the activation solution, use is made of arsenic or antimony as an oxide, acid, fluoride or complex fluorine compound.

5. Method of Claims 1 to 4, characterized in that the fluoride-containing pickle is a nitric acid/hydrofluoric acid solution.

6. Method of Claim 5, characterized in the concentration of the pickle being: 400 g/I HN0₃ and 5 g/I HF.

## Revendications

1. Procédé pour activer des surfaces de titane pour effectuer ultérieurement un plaquage avec des revêtements métalliques, caractérisé par les étapes de procédé suivantes:
a) sablage humide de la surface avec de l'alumine A1₂0₃ à granulométrie fine,
b) décapage de la surface à l'aide d'une solution contenant du fluor pendant une durée de quelques minutes à la température ambiante,
c) activation de la surface à l'aide d'une solution comprenant de l'acide chromique, de l'acide fluorhydrique et des combinaisons d'arsenic et d'antimoine à des températures comprises entre 35 et 100°C et pendant une durée comprise entre 15 et 50 minutes.

2. Procédé selon la revendication 1, caractérisé en ce que la solution d'activation de la surface contient les composants: antimoine, arsenic, fluorure et chrome dans les rapports molaires suivants:

3. Procédé selon la revendication 1 ou 2, caractérisé en ce que la solution d'activation de la surface contient une concentration en antimoine ou arsenic telle que 0,1≦Sb≦ à 2,0 Mol/I.

4. Procédé selon les revendications 1 à 3, caractérisé en ce que pour la solution d'activation, on utilise de l'arsenic ou de l'antimoine dans des combinaisons d'oxyde, d'acide, de fluorure ou des complexes de fluorure.

5. Procédé selon les revendications 1 à 4, caractérisé en ce que l'agent décapant contenant du fluorure est une solution acide nitrique/ acide fluorhydrique.

6. Procédé selon la revendication 5, caractérisé en ce que la concentration du décapant est de 400 g/I H N 0₃ et 5 g/I HF.
